# EUROPÄISCHE PATENTSCHRIFT

(11) **EP 0 291 443 B1**
(45) Veröffentlichungstag und Bekanntmachung des Hinweises auf die Patenterteilung: **28.11.1990**
(21) Anmeldenummer: 88730033.3
(22) Anmeldetag: 11.02.1988
(51) Int. Cl.: C23C 22/24, C23C 22/73, B05C 1/06, B05C 11/02, B05D 1/28, B05D 3/00, F16L 58/00

(54) **Verfahren und Vorrichtung zum Auftragen eines flüssigen Behandlungsmittels auf Stahlrohre**
Process and apparatus for applying a liquid treatment agent to steel tubes
Procédé et appareil pour appliquer un agent liquide sur des tuyaux d'acier

(30) Priorität: 10.04.1987 DE 3712422
(43) Veröffentlichungstag der Anmeldung: 17.11.1988
(73) Patentinhaber: MANNESMANN Aktiengesellschaft, 40027 Düsseldorf (DE)
(72) Erfinder: Meyer, Walter, Dr.-Ing., D-4100 Duisburg 46 (DE); Quitman, Walter, Dipl.-Ing., D-4000 Düsseldorf 34 (DE); Stucke, Walter, Dipl.-Ing., D-4030 Ratingen 4 (DE)
(74) Vertreter: Presting, Hans-Joachim, Dipl.-Ing.

(56) Entgegenhaltungen:
- EP-A- 0 198 144
- GB-A- 2 164 956

## Beschreibung

Die Erfindung betrifft ein Verfahren zum kontinuierlichen Auftragen eines als Flüssigkeit mit wasserähnlicher Zähigkeit vorliegenden Behandlungsmittels auf Stahlrohre gemäß dem Oberbegriff des Patentanspruchs 1.

Ein solches Verfahren geht aus der EP-OS 01 98 144 hervor. In dieser Schrift wird in Zusammenhang mit dem Auftragen einer aus einer EpoxyharzGrundschicht, einer Äthylencopolymerisat-Kleberschicht und einer Polyäthylen-Deckschicht bestehenden Kunststoffisolierung vorgeschlagen, die Stahlrohroberfläche nach dem Reinigen durch Strahlen mit gerundetem Stahldrahtkorn und vor dem Auftragen der Kunststoffbeschichtung zu chromatieren. Das Chromatieren erfolgt durch Aufbringen einer sauren wässrigen Lösung einer Mischung aus 3-wertigen und 6-wertigen Chromverbindungen, die ein organisches Bindemittel zur Fixierung auf dem Rohr enthält. Die Rohroberfläche wird in der Weise benetzt, daß die Lösung, die ähnlich dünnflüssig ist wie Wasser, über das Rohr gegossen und anschließend getrocknet wird.

Diese Vorbehandlung der Rohroberfläche führt im Vergleich zu einer Kunststoffbeschichtung ohne Chromatierung zu deutlich verbesserten Schälfestigkeiten und verringerten Disbondingwerten nach ASTM G 8. Es hat sich jedoch gezeigt, daß die Qualitätsverbesserung über den Rohrumfang und über die Rohrlänge gesehen nicht immer gleichmäßig ist, sondern starken Schwankungen unterliegt. Aus wirtschaftlichen Gründen ist es anzustreben, ein gewünschtes Qualitätsniveau mit möglichst geringem Aufwand zu gewährleisten. Diese Forderung führt in der Regel zu der Zielsetzung, das Qualitätsniveau nahezu konstant in der Nähe eines Sollwertes zu halten.

Aufgabe der Erfindung ist es daher, ein Verfahren der eingangs genannten Art und eine Vorrichtung zu dessen Durchführung anzugeben, mit dem ein gewünschtes Qualitätsniveau mit geringem Aufwand auf einem möglichst gleichbleibenden Wert gehalten werden kann. Das Verfahren und die Vorrichtung sollen darüber hinaus nicht nur für die Behandlung von Rohren mit sich erweiternden Enden (Muffenrohre), sondern auch von Rohren anwendbar sein, deren Geradheit deutlich von der geometrischen Ideallinie abweicht. Auch bei hohen Produktionsgeschwindigkeiten (z.B. 25 m/min) soll noch eine gleichmäßige Auftragung des Behandlungsmittels gesichert sein.

Gelöst wird diese Aufgabe hinsichtlich des Verfahrens mit den im Anspruch 1 und hinsichtlich der Vorrichtung mit den im Anspruch 7 angegebenen Merkmalen; vorteilhafte Weiterbildungen der Erfindung sind in den Unteransprüchen 2 - 6 bzw. 8 - 15 gekennzeichnet.

Im umfangreichen Untersuchungen konnte herausgefunden werden, daß die schwankenden Qualitätswerte der Kunststoffbeschichtung in erster Linie auf ein ungleichmäßiges Auftrages des Behandlungsmittels (z.B. Chromatierungsmittel) auf die Rohroberfläche zurückzuführen ist. Während an einigen Stellen unnötig viel Chromatierungsmittel konzentriert wird, ist die Chromatierung (Trockenschichtdicke) an anderen Stellen unzureichend. Durch die erfindungsgemäße Vorgehensweise werden diese Ungleichmäßigkeiten weitestgehend vermieden. Das Übergießen des Rohrstranges mit reichlichem Überschuß gewährleistet nicht nur, daß die gesamte Oberfläche ausreichend benetzt wird, sondern bewirkt auch ein Sauberspülen der Rohroberfläche von staubförmigen Verunreinigungen. Anstelle des Übergießens kann in äquivalenter Weise auch ein Aufspritzen des Behandlungsmittels erfolgen, wobei dieses Aufspritzen insbesondere im Falle der Chromatierung aus Umweltschutzgründen nahezu drucklos erfolgen sollte, um die Entstehung giftiger Aerosole zu vermeiden und eine vollständige Rückgewinnung überschüssiger Behandlungsmittel durch einfaches Auffangen des abtropfenden Materials zu ermöglichen.

Das an sich naheliegende Eintauchen der Rohre in ein Behandlungsmittelbad verbietet sich allein schon deswegen, weil z.B. Chromatierungsmittel wegen ihrer Wasserlöslichkeit auf keinen Fall in das Rohrinnere eindringen dürfen und eine sichere Abdichtung der Rohre äußerst aufwendig wäre.

Wegen der wasserähnlichen Dünnflüssigkeit des Behandlungsmittels fließt dieses nach dem Übergießen von den höher gelegenen Bereichen der Rohroberfläche zu tieferliegenden Bereichen, so daß sich an letzteren unnötig hohe Mengen des Behandlungsmittels sammeln. Dieser Effekt läßt sich ohne weiteres vermeiden, wenn das Rohr z.B. für die nachfolgende Kunststoffbeschichtung ohnehin einer ständigen Drehbewegung um die Längsachse unterzogen wird, so daß die oben bzw. unten befindlichen Oberflächenbereiche ständig wechseln. Bei einer kontinuierlichen Rohrbeschichtung nach dem Schlauchextrusionsverfahren ist jedoch eine solche Drehbewegung nicht möglich. Erfindungsgemäß ist daher vorgesehen, daß das Behandlungsmittel durch Überstreichen z.B. mit Hilfe eine Ringbürste auf der Rohroberfläche gleichmäßig fein verteilt wird. Um höher gelegene Bereiche der Rohroberfiäche, von denen das Behandlungsmittel infolge der Schwerkraft bereits weitgehend abgelaufen ist, wieder mit einem ausreichenden Naßfilm zu versehen, kann es zweckmäßig sein, die Ringbürste um das Rohr rotieren zu lassen. Wesentlich ist, daß das Überstreichen mit annähernd gleichem Anpreßdruck erfolgt. Das Trocknen des Behandlungsmittels sollte spätestens 20 Sek., vorzugsweise weniger als 10 Sek. nach dem Überstreichen einsetzen und im wesentlichen nach 10 - 20 Sek. Trocknungsdauer durchgeführt sein. Auf diese Weise kann sichergestellt werden, daß die Konzentration des Behandlungsmittels (Trockenschichtdicke) auf der gesamten Rohroberfläche nahezu konstant ist, weil ein Zusammenlaufen des Naßfilmes (Tropfenbildung) nicht so schnell erfolgt. Die Höhe der erzielten Trockenschichtdicke läßt sich einerseits über die Anpreßkraft und die Auswahl der Art der Abstreifelemente (Feinheit und Dichte der Borsten) der Streichvorrichtung beeinflussen, d.h. über die eingestellte Höhe des Naßfilmes auf der Rohroberfläche.

Andererseits ist in der Wahl der Konzentration des als wässrige Lösung eingesetzten Behandlungsmittels eine sehr gut geeignete Stellgröße zu sehen. Zweckmäßige Parameterkombinationen können in einfachen Versuchen ermittelt werden.

Es kann zweckmäßig sein, die Verteilung des Behandlungsmittels auf der Rohroberfläche in mehreren Stufen vorzunehmen und z.B. mehrere Ringbürsten hintereinander vorzusehen. Dabei kann mit unterschiedlich gearteten Borsten gearbeitet werden; die härteren Borsten sollten in Produktionsrichtung vor dem für die Feinverteilung erforderlichen weicheren Borsten zum Einsatz kommen. Zur groben Entfernung von überschüssigem Behandlungsmittel können vor der Ringbürste auch weichelastische, lamellenartige Abstreifelemente eingesetzt werden, die entweder als Ring die gesamte Rohroberfläche oder lediglich die Rohrunterseite, wo das Behandlungsmittel abtropft, bestreichen. Nicht verwendet werden sollten Abstreifelemente, die aus einer einteiligen, ringförmigen Membran (z.B. aus Gummi) bestehen, da diese zuviel Behandlungsmittel abstreifen und dadurch einen zu dünnen Naßfilm erzeugen.

Die Verwendung weichelastischer Abstreifelemente und Ringbürsten mit weichen Borsten zur Überschußentfernung und Verteilung des Behandlungsmittels hat den großen Vorteil, daß Abweichungen von der idealen Rohrgeometrie (z.B. Unrundheiten, Durchmesserveränderungen) problemlos bewältigt werden können. Auch ungerade Rohre lassen sich gut verarbeiten, wenn die in axialer Richtung fixierte Streichvorrichtung über ein Rollensystem elastisch auf dem Rohrstrang abgestützt ist und dadurch alle Auslenkbewegungen des transportierten Rohrstrangs in radialer Richtung mitmachen kann. Als vorteilhaft ist es anzusehen, wenn während oder nach dem Übergießen des Behandlungsmittels die Oberfläche des Rohrstranges mit Hilfe von überlappt angeordneten, in axialer Richtung sich abwälzenden oder von schraubenlinienförmig um das Rohr umlaufenden Walzen (mit nachgiebiger Mantelfläche) überwalzt wird, um das Behandlungsmittel auch in eventuell vorhandene Poren der Rohroberfläche hineinzudrücken und Luftblasen aus dem Flüssigkeitsfilm zu entfernen.

Die Trocknung des Flüssigkeitsfilmes wird zweckmäßig mittels induktiver Rohrerwärmung oder mittels Strahlungswärme von außen durchgeführt. Die Verwendung von Heißluft oder offenen Flammen ist wegen der blasenden Wirkung derartiger Wärmequellen mit eine unerwünschten Förderung der Ungleichmäßigkeit der Naßfilmdicke und dadurch auch der Trockenfilmdicke verbunden.

Das überschüssige Behandlungsmittel (Chromatierungsmittel) wird unterhalb des Rohrstranges aufgefangen, im Kreislauf geführt und erneut zum Übergießen verwendet. Die Konzentration des Behandlungsmittels sollte dabei fortlaufend überwacht und auf dem erforderlichen Mindestwert gehalten werden. Dies kann durch Zugabe unverdünnter Behandlungsmittel oder ggf. auch durch den vollständigen Austausch des Behandlungsmittels gegen frisches erfolgen.

Die sich in dem Auffangbehälter sammelnden Fremdstoffe (z.B. Staub aus der Rohrreinigung durch Stahlstrahlen) sollten von Zeit zu Zeit entfernt werden (Filtrierung).

Anhand der Zeichnungen wird die Erfindung nachfolgend näher erläutert. Figur 1 und Figur 2 zeigen Schnitte durch eine erfindungsgemäße Vorrichtung zum Auftragen, wobei die Schnitte senkrecht bzw. parallel zur Achse des Rohrstrangs verlaufen.

Nach Durchlaufen einer nicht dargestellten Anlage zur Reinigung der Rohroberfläche 3 durch Stahlstrahlen läuft ein Stahlrohrstrang auf einem ebenfalls nicht dargestellten Rollgang in die Behandlungsstation ein, in der z.B. eine Chromatierung auf die Rohroberfläche 3 aufgetragen werden soll, die zu einer Chrombelegung von mindestens 100 mg/m² führt. Das Chromatierungsmittel ist in einem Vorratsbehälter 13 enthalten und wird mittels einer Umwälzpumpe 14 über eine Rohrleitung zu einer ringförmig um den Rohrstrang gelegten Übergießvorrichtung 1 befördert. Es tritt über die Einzeldüsen 7 aus der Übergießvorrichtung 1 aus, wobei es nahezu drucklos auf die Rohroberfläche 3 trifft und diese mit reichlichem Überschuß vollständig benetzt.

Dabei fließt ein großer Teil des Überschusses sofort wieder von der Rohroberfläche ab und tropft in ein Auffangbecken 4. Hierdurch wird loser Staub aus der vorhergehenden Strahlbehandlung von der Rohroberfläche 3 abgespült, so daß eine sehr saubere Oberfläche entsteht. Um einen möglichst gleichmäßigen und ausreichend dicken Naßfilm des Chromatierungsmittels zu erzielen, durchläuft der Rohrstrang unmittelbar nach dem Ubergießen eine Streichvorrichtung, die in diesem Ausführungsbeispiel hintereinander angeordnet zwei Abstreifringe 8 und zwei Ringbürsten 2 aufweist. Während die Abstreifringe 8 eine grobe Verteilung des Chromatierungsmittels bewirken und den Hauptteil des Überschußes entfernen, haben die beiden ringbürsten 2 die Aufgabe, die gewünschte Dicke des Naßfilmes fein einzustellen. Die Abstreifringe 8 sind jeweils aus weichelastischen Gummisegmenten zusammengesetzt, damit ihr Anpreßdruck an die Rohroberfläche und infolge dessen ihre Abstreifwirkung nicht zu stark ist. Dies könnte zu einer unzureichenden Dicke der Chromatschicht auf der Rohroberfläche 3 führen. Anstelle der aus Segmenten zusammengesetzten Abstreifringe 8 können auch Bürsten eingesetzt werden, deren Borsten ohne weiteres härter sein können als die Borsten der Ringbürsten 2, die weich sein sollen. Die Borstenlänge der ringbürsten 2 sollte so gewählt werden, daß die Borsten bei den zu verarbeitenden Rohrdurchmessern jeweils schräg auf der Rohroberfläche 3 stehen, diese also stets mit ihrer Stirnfläche berühren und sich Formänderungen des Rohrstranges (z.B. bei Muffenrohren) in gewissen Grenzen problemlos anpassen können. Da die Achse des Rohrstranges infolge von Unregelmäßigkeiten des Rollgangtransportes und Abweichungen von der idealen geraden Rohrgeometrie sich ständig verlagern kann, ist erfindungsgemäß vorgesehen, die Übergießvorrichtung 1 und die Streichvorrichtung mit den Ringbürsten 2 und den Abstreifringen 8 fest mit einer Haltevorrichtung 5 zu verbinden, die über ein System von mindestens 2 z.B. diaboloförmigen Rollenpaaren 6 auf der Rohroberfläche 3 abgestützt ist. Hierdurch wird zwangsläufig eine ständige Zentrierung der Übergießvorrichtung 1 und der Streichvorrichtung 2 bezüglich der Rohrachse gewährleistet.

Die Rollen 6 sind zur Anpassung an sich ändernde Rohrdurchmesser (z.B. Muffenrohre) über hebelartige Achsträger 12 mit dem Rahmen der Haltevorrichtung 5 verbunden und werden durch Zugfedem 11, die zwischen den gegenüberliegenden Achsträgern 12 gespannt sind, an die Rohroberfläche 3 gedrückt. Damit die Haltevorrichtung 5 auch bei nicht eingefahrenem Rohrstrang in ihrer Sollposition verbleibt, ist sie mittels der Federn 9 an einen Träger 10 angehängt, der seinerseits mit dem nicht dargestellten Werksgebäude der Anlage starr verbunden ist. Die Federn 9 lassen sowohl seitliche als auch vertikale Auslenkbewegungen der Haltevorrichtung 5 zu. Die erfindungsgemäße Anlage stellt sicher, daß überschüssiges Chromatierungsmittel vollständig aufgefangen und durch eine Rohrverbindung zwischen dem Auffangbehälter 4 und dem Vorratsbehälter 13 zur Wiederverwendung im Kreislauf geführt werden kann. Da das Chromatierungsmittel im Zeitverlauf durch den von der Rohroberfläche 3 abgespülten Schmutz verunreinigt wird, sollte in den Behandlungsmittelkreislauf eine geeignete Filteranlage (nicht dargestellt) eingebaut werden. Darüber hinaus sollte eine Meßeinrichtung (ebenfalls nicht dargestellt) vorgesehen sein, mit der die Konzentration des Behandlungsmittels fortlaufend überwacht werden kann. Der in Figur 2 dargestellte Anlagenteil wird aus Umweltschutzgründen zweckmäßigerweise in einer geschlossenen Kabine untergebracht, die an eine Absauganlage angeschlossen ist, welche den Austritt eventuell giftiger Dämpfe in die Umgebung verhindert.

Da das dünnflüssige Chromatierungsmittel stets bestrebt ist, nach unten von der Rohroberfläche abzulaufen, sollte die Trocknung des Chromatierungsmittels möglichst unmittelbar nach dem Überstreichen (z.B. nach 10 Sek.) einsetzen und schnell beendet werden (z.B. nach weiteren 10 Sek.). In Abhängigkeit von der Vorschubgeschwindigkeit des Rohrstranges müssen daher die Abstände zwischen der Streichvorrichtung 2 und der (nicht dargestellten) Trocknungsvorrichtung entsprechend gewählt werden.

Nach vollständiger Trocknung der Chromatschicht (z.B. mittels induktiver Erwärmung des Rohrstranges) kann in bekannter Weise die Kunststoffbeschichtung der Rohroberfläche z.B. mit einer Grundschicht aus Epoxyharz, einer darüber gelegten Kleberschicht aus einem Äthylen-Copolymerisat und einer abschließenden Deckschicht aus Polyäthylen erfolgen, wobei die beiden thermoplastischen Kunststoffschichten als Doppelschlauch aufgebracht werden können, da der Rohrstrang keine Rotationsbewegung ausführt. Eine in dieser Weise aufgebrachte Chromatschicht weist über die gesamte Rohrlänge und über den Rohrumfang gleichbleibende Dicke auf und führt in Verbindung mit der Kunststoffbeschichtung zu entsprechend gleichmäßig hohen Schälfestigkeits-und Disbondingwerten.

## Patentansprüche

1. Verfahren zum kontinuierlichen Auftragen eines als Flüssigkeit mit wasserähnlicher Zähigkeit vorliegenden Behandlungsmittels, insbesondere einer wässrigen Lösung von Chromatierungsmitteln, bei Raumtemperatur in einer gleichmäßig dünnen Schicht auf die gereinigte Oberfläche von Stahlrohren, die zu einem endlosen Strang aneinandergereiht sind, als Vorbehandlung für eine nachfolgende Kunststoffbeschichtung, insbesondere für eine Beschichtung mit einer Epoxyharzgrundschicht, einer thermoplastischen Deckschicht und einer dazwischen angeordneten Kleberschicht aus einem Copolymerisat des thermoplastischen Kunststoffes der Deckschicht, wobei das Behandlungsmittel durch Übergießen aufgebracht und anschließend getrocknet wird und bei dem das überschüssige Behandlungsmittel in einem Kreislauf geführt wird, dadurch gekennzeichnet,
daß das Übergießen mit reichlichem Überschuß erfolgt, daß das Behandlungsmittel über den gesamten Umfang von Bürsten oder einer bürstenartigen Streichvorrichtung mit über dem Rohrumfang annähernd gleichem Anpreßdruck gleichmäßig verteilt wird und daß innerhalb von maximal 20 Sek. nach dem Verteilen die Trocknung durch Wärmezufuhr einsetzt.

2. Verfahren nach Anspruch 1,
dadurch gekennzeichnet,
daß die Konzentration des Behandlungsmittels gemessen und auf einem, Mindestwert gehalten wird.

3. Verfahren nach Anspruch 1 oder 2,
dadurch gekennzeichnet,
daß das Behandlungsmittel unmittelbar nach oder während dem Übergießen über dem gesamten Rohrumfang durch elastische Walzen auf die Rohroberfläche gedrückt wird.

4. Verfahren nach einem der Ansprüche 1 - 3,
dadurch gekennzeichnet,
daß das Trocknen des Behandlungsmittels durch induktives Erwärmen oder durch von außen aufgebrachte Strahlungswärme erfolgt.

5. Verfahren nach einem der Ansprüche 1 - 4,
dadurch gekennzeichnet,
daß die Trocknung maximal 10 Sek. nach dem Überstreichen einsetzt.

6. Verfahren nach einem der Ansprüche 1 - 5,
dadurch gekennzeichnet,
daß als Behandlungsmittel ein Chromatierungsmittel verwendet und in einer Schichtdicke verteilt wird: die einer Chrombelegungsmenge auf der Rohroberfläche von mindestens 100 mg/m² entspricht.

7. Vorrichtung zur Durchführung des Verfahrens nach Anspruch 1 mit einer entlang eines Rollgangs angeordneten Vorrichtung zum Übergießen des Behandlungsmittels und einer Trocknungsvorrichtung,
dadurch gekennzeichnet,
daß in Transportrichtung hinter der Vorrichtung (1) zum Übergießen des Rohres mit dem im Kreislauf geführten Behandlungsmittel eine Bürste oder bürstenähnliche Streichvorrichtung (2) angeordnet ist, mit der die gesamte Rohroberfläche (3) überstreichbar ist, daß ein Auffangbecken (4) für überschüssiges Behandlungsmittel vorgesehen ist, daß die Streichvorrichtung (2) an einer Haltevorrichtung (5) befestigt ist, die zur Zentrierung bezüglich der Rohrachse über ein Rollensystem in radialer Richtung auf dem Rohrstrang federnd abstützbar ausgebildet ist und daß die Trocknungsvorrichtung (6) höchstens in einer Entfernung hinter der Streichvorrichtung (2) angeordnet ist, die bei der kleinsten vorgesehenen Produktionsgeschwindigkeit in 20 Sek. vom Rohrstrang durchfahren werden kann.

8. Vorrichtung nach Anspruch 7,
dadurch gekennzeichnet,
daß die Streichvorrichtung als Ringbürste (2) oder spiralig um den Rohrumfang verlaufende Bürste ausgebildet ist.

9. Vorrichtung nach Anspruch 7 oder 8,
dadurch gekennzeichnet,
daß die Streichvorrichtung vor der Ringbürste (2) einen Abstreifring mit weichelastischen, sich überlappenden Lamellen aufweist.

10. Vorrichtung nach Anspruch 7 bis 9,
dadurch gekennzeichnet,
daß die Streichvorrichtung mehrere hintereinander angeordnete Bürsten (2) und/oder Abstreifringe (8) aufweist.

11. Vorrichtung nach einem der Ansprüche 7 - 10,
dadurch gekennzeichnet,
daß die Übergießvorrichtung (1) eine Vielzahl von ringförmig angeordneten Einzeldüsen (7) oder einen ringförmigen Brausekopf aufweist.

12. Vorrichtung nach einem der Ansprüche 7 - 11,
dadurch gekennzeichnet,
daß zwischen der Übergießvorrichtung (1) und der Streichvorrichtung (2) ein die gesamte Rohroberfläche (3) überwalzendes System elastischer Walzen angeordnet ist.

13. Vorrichtung nach Anspruch 12,
dadurch gekennzeichnet,
daß die Streichvorrichtung (2) und/oder die Walzen in einem drehbaren Käfig derart angeordnet sind, daß sie den Rohrstrang in einer spiralförmigen Bewegung umfahren können.

14. Vorrichtung nach einem der Ansprüche 7 -13,
dadurch gekennzeichnet,
daß die Trocknungsvorrichtung als induktives Heizsystem oder als Infrarotstrahler ausgebildet ist.

15. Vorrichtung nach einem der Ansprüche 7 - 14,
dadurch gekennzeichnet,
daß die Konzentration des Behandlungsmittels anhand einer Meßvorrichtung fortlaufend überwachbar ist.

## Claims

1. Process for the continuous application of a treatment agent in the form of a liquid with a viscosity similar to water, in particular an aqueous solution of chromising agents, at room temperature in an evenly thin layer to the cleaned surface of steel pipes which have been lined up to form an endless line, as pre-treatment for a subsequent plastic- coating operation, in particular for coating with an epoxy resin base layer, a thermoplastic surface layer and an intermediate bonding layer of a copolymer of the thermoplastic of the surface layer, with the treatment agent being applied by pouring it over and then being dried, and in which the excess treatment agent is recirculated, characterised in that the covering by pouring takes place with an ample excess, that the treatment agent is evenly distributed over the entire periphery by brushes or a brush-like coating device with approximately the same pressure across the periphery of the pipe and that drying begins by supplying heat within a maximum of 20 sec. after distribution.

2. Process according to Claim 1, characterised in that the concentration of the treatment agent is measured and kept to a minimum value.

3. Process according to Claim 1 or 2, characterised in that the treatment agent is pressed onto the pipe surface across the entire periphery of the pipe by elastic rollers directly after or during the pouring.

4. Process according to one of Claims 1-3, characterised in that the treatment agent is dried by inductive heating or by radiant heat applied from outside.

5. Process according to one of Claims 1-4, characterised in that the drying begins a maximum of 10 sec. after coating.

6. Process according to one of Claims 1-5, characterised in that a chromising agent is used as the treatment agent and is distributed in a layer thickness which corresponds to a chromium coating rate on the pipe surface of at least 100 mg/m2.

7. Apparatus for carrying out the process according to Claim 1 with an apparatus arranged along a roller table for pouring the treatment agent over and a drying apparatus, characterised in that a brush or brush-like coating device (2) is located in the direction of transportation behind the apparatus (1) for pouring the recirculated treatment agent over the pipe, by means of which device the entire pipe surface (3) can be coated, that a collecting basin (4) for excess treatment agent is provided, that the coating device (2) is attached to a holding device (5) which for centring relative to the pipe axis is designed to be resiliently supportable on the line of pipes in the radial direction via a roller system and that the drying device (6) is at most arranged at a distance behind the coating device (2) which the line of pipes can pass through in 20 sec. at the minimum intended production rate.

8. Apparatus according to Claim 7, characterised in that the coating device is designed as an annular brush (2) or as a brush which runs in a spiral about the periphery of the pipe.

9. Apparatus according to Claim 7 or 8, characterised in that the coating device has a scraper ring with soft elastic overlapping laminations in front of the annular brush (2).

10. Apparatus according to Claims 7 to 9, characterised in that the coating device has a plurality of brushes (2) and/or scraper rings (8) arranged one behind the other.

11. Apparatus according to one of Claims 7-10, characterised in that the pouring apparatus (1) has a plurality of individual nozzles (7) arranged in a ring, or an annular spray head.

12. Apparatus according to one of Claims 7-11, characterised in that a system of elastic rollers which rolls over the entire pipe surface (3) is located between the pouring apparatus (1) and the coating device (2).

13. Apparatus according to Claim 12, characterised in that the coating device (2) and/or the rollers are arranged in a rotary cage in such a manner that they can move around the line of pipes in a spiral movement.

14. Apparatus according to one of Claims 7-13, characterised in that the drying apparatus is designed as an inductive heating system or as an infrared radiator.

15. Apparatus according to one of Claims 7-14, characterised in that the concentration of the treatment agent can be monitored continuously by means of a measuring device.

## Revendications

1. Procédé pour l'application continue d'un milieu de traitement, en tant que liquide de viscosité analogue à l'eau, en particulier une solution aqueuse de milieux de chromatation, à température ambiante en une couche uniformément mince sur la surface nettoyée de tubes d'acier, qui sont disposés à la file en une ligne sans fin, en tant que prétraitement pour un enrobage ultérieur de matière synthétique, en particulier pour un enrobage d'une couche de base de résine époxy, d'une couche de recouvrement thermoplastique et d'une couche de colle disposée entre elles en un copolymère de la matière synthétique thermoplastique de la couche de recouvrement, le milieu de traitement étant amené en le versant et étant ensuite séché, et dans lequel le milieu de traitement en excès est guidé dans un circuit ferme, caractérisé en ce que le milieu de traitement est versé en large excès, en ce que le milieu de traitement est reparti uniformément sur toute la périphérie par des brosses ou un dispositif d'enduction du type brosse avec approximativement la mène pression d'application sur la périphérie du tube, et en ce que, au plus 20 secondes après la répartition, le séchage commence par amenée de chaleur.

2. Procédé selon la revendication 1, caractérisé en ce que la concentration du milieu de traitement est mesurée et est maintenue à une valeur minimale.

3. Procédé selon la revendication 1 ou 2, caractérisé en ce que le milieu de traitement est pressé directement après ou pendant son versement sur toute la périphérie du tube par pressage élastique sur la surface du tube.

4. Procédé selon une des revendications 1 à 3, caractérisé en ce que le séchage du milieu de traitement a lieu par chauffage inductif ou chaleur rayonnante amenée de l'extérieur.

5. Procédé selon une des revendications 1 à 4, caractérisé en ce que le séchage commence au maximum 10 secondes après l'enduction.

6. Procédé selon une des revendications 1 à 5, caractérisé en ce que, en tant que milieu de traitement, on utilise un milieu de chromatation, qui est réparti en une épaisseur de couche qui correspond à une quantité de chrome sur la surface du tube d'au moins 100 mg/m2.

7. Dispositif pour la mise en oeuvre du procédé selon la revendication 1, comportant un dispositif, agencé le long d'un train de rouleaux, pour verser le milieu de traitement et un dispositif de séchage, caractérisé en ce que, dans le sens de transport derrière le dispositif (1) pour verser le milieu de traitement, guidé dans un circuit fermé, sur le tube, est agencé une brosse ou un dispositif d'enduction (2) du type brosse, avec lequel la totalité de la surface du tube (3) peut être enduite, en ce qu'un réservoir de réception (4) pour le milieu de traitement en excès est prévu, en ce que le dispositif d'enduction (2) est fixé à un dispositif de support (5), qui est réalisé de façon à pouvoir s'appuyer élastiquement sur la ligne de tubes en direction radiale par l'intermédiaire d'un système de rouleaux pour le centrage par rapport à l'axe du tube, et en ce que le dispositif de séchage (6) est agencé, derrière le dispositif d'enduction (2), au plus à une distance qui peut être franchie, par la ligne de tubes, en 20 secondes à la plus petite vitesse de production prévue.

8. Dispositif selon la revendication 7, caractérisé en ce que le dispositif d'enduction est réalisé sous forme d'une brosse annulaire (2) ou de brosses s'étendant en spirale autour de la périphérie du tube.

9. Dispositif selon la revendication 7 ou 8, caractérisé en ce que le dispositif d' enduction présente, avant la brosse annulaire (2), une bague de raclage comportant des lamelles souples qui se chevauchent.

10. Dispositif selon les revendications 7 à 9, caractérisé en ce que le dispositif d' enduction comporte plusieurs brosses (2) et/ou bagues de raclage (8) disposées l'une derrière l'autre.

11. Dispositif selon une des revendications 7 à 10, ccractérisé en ce que le dispositif de versement (1) présente une pluralité de buses individuelles (7) agencées annulairement ou une tête d'arrosage annulaire.

12. Dispositif selon une des revendications 7 à 11, caractérisé en ce que, entre le dispositif de versement (1) et le dispositif d'enduction (2), est agencé un système de rouleaux élastiques, balayant toute la surface du tube (3).

13. Dispositif selon la revendication 12, caractérisé en ce que le dispositif d'enduction (2) et/ou les rouleaux sont agencés dans une cage rotative, de sorte qu'ils peuvent faire le tour de la ligne de tubes en un mouvement en spirale.

14. Dispositif selon une des revendications 7 à 13, caractérisé en ce que le dispositif de séchage est réalisé en tant que système de chauffage inductif ou émetteur de rayonnement infrarouge.

15. Dispositif selon une des revendications 7 à 14, caractérisé en ce que la concentration du milieu de traitement peut être surveillée continuellement par un dispositif de mesure.
